# EUROPÄISCHE PATENTSCHRIFT

(11) **EP 4 556 610 B1**
(45) Veröffentlichungstag und Bekanntmachung des Hinweises auf die Patenterteilung: **15.04.2026**
(21) Anmeldenummer: 24211643.2
(22) Anmeldetag: 08.11.2024
(51) Int. Cl.: D04B 1/24, A41B 9/12, A41D 31/08, D02G 3/04, D02G 3/32, D02G 3/44

(54) **SCHWER ENTFLAMMBARE FUNKTIONSUNTERWÄSCHE FÜR RENNFAHRER UND ASTRONAUTEN UND SCHWERENTFLAMMBARES MULTIFILAMENT GARN**
FLAME-RESISTANT FUNCTIONAL UNDERGARMENT FOR RACING DRIVERS AND ASTRONAUTS AND FLAME-RESISTANT MULTIFILAMENT YARN
SOUS-VÊTEMENT FONCTIONNEL DIFFICILEMENT INFLAMMABLE POUR COUREURS ET ASTRONAUTES ET FIL MULTIFILAMENT DIFFICILEMENT INFLAMMABLE

(30) Priorität: 17.11.2023 CH 12882023
(43) Veröffentlichungstag der Anmeldung: 21.05.2025
(73) Patentinhaber: Swiss Intellectual Properties & Licensing AG, 8832 Wilen b. Wollerau (CH)
(72) Erfinder: Salvadori, Sabrina, 8832 Wilen b. Wollerau (CH)
(74) Vertreter: Prins Intellectual Property AG

(56) Entgegenhaltungen:
- WO-A1-2008/069522
- WO-A1-2020/044328
- CN-A- 114 541 018
- CN-U- 208 533 026
- US-A- 5 202 070
- US-A1- 2011 191 949

## Beschreibung

### Technisches Gebiet

Die vorliegende Erfindung beschreibt eine gestrickte Funktionsunterwäsche mit flammhemmender Wirkung aus einem Grundgarn und einer Basisstrickstruktur mindestens entlang einem Bereich der Funktionsunterwäsche, wobei zusätzlich noch mehrere Bereiche mit unterschiedlichen Funktionsstrickstrukturen eingestrickt sind und ein flammhemmendes Multifilamentgarn.

### Stand der Technik

Funktionsunterwäsche wird auch als technische Unterwäsche oder Baselayer bezeichnet und ist eine spezielle Art von Kleidung, die unter einem Sportanzug getragen wird und den Körper zu schützen bzw. optimal zu regulieren, sodass ein Feuchtigkeitstransport und eine Temperaturregulierung, oft in verschiedenen Bereichen des Körpers unterschiedlich erreicht werden kann.

Funktionsunterwäsche zeichnet sich durch mehrere wichtige Merkmale aus. Erstens ist sie darauf spezialisiert, Feuchtigkeit effektiv von der Haut abzuleiten, um den Körper trocken zu halten, was sie besonders bei schweisstreibenden Aktivitäten und wechselnden Witterungsbedingungen nützlich macht. Gleichzeitig hilft sie bei der Temperaturregulierung, wobei es Modelle für kalte und warme Wetterbedingungen gibt. Die enganliegende Passform sorgt dafür, dass sie bequem und bewegungsfreundlich ist, ohne unangenehme Reibung zu verursachen. Diese Unterwäsche verfügt oft über geruchshemmende Eigenschaften, um unerwünschte Gerüche zu minimieren, insbesondere bei intensiven körperlichen Aktivitäten. Zusätzlich bieten einige Modelle UV-Schutz, was sie ideal für Outdoor-Aktivitäten macht.

Funktionsunterwäsche ist vielseitig einsetzbar und bietet eine wichtige Grundlage für Aktivitäten wie Wandern, Skifahren, Laufen, Radfahren und mehr.

Die hier interessierende gestrickte Funktionsunterwäsche kann aus verschiedenen Materialien und Konstruktionsmethoden hergestellt werden, und Stricken ist eine der Möglichkeiten, wie sie hergestellt werden kann. Die meisten gestrickten Funktionsunterwäsche-Stücke bestehen aus synthetischen oder technischen Fasern wie Polyester, Nylon oder Merinowolle. Diese Materialien werden oft in speziellen Strickmustern verarbeitet, um die gewünschten Eigenschaften wie Feuchtigkeitsmanagement, Temperaturregulierung und Atmungsaktivität zu erreichen.

Gestrickte Funktionsunterwäsche kann sich besonders angenehm auf der Haut anfühlen, wenn sie bevorzugt mindestens teilweise nahtlos gestaltet ist, um Reibung und Irritationen zu minimieren. Dabei sind einzelne Teile einstückig nahtlos und schlauchförmig gestrickt. Die Wahl des Materials und des Strickmusters hängt von den beabsichtigten Verwendungszwecken ab. Zum Beispiel kann Merinowolle eine natürliche Isolierung und Geruchskontrolle bieten, während synthetische Fasern wie Polyester eine bessere Feuchtigkeitsableitung und Trocknungseigenschaften aufweisen können.

Die bislang kommerziell erhältliche gestrickte Funktionsunterwäsche ist für den Einsatz unter einem Rennanzug für Rennfahrer und beispielsweise für Astronauten im Weltall nachteilig gestaltet. Weder die Festigkeit, Abriebfestigkeit, Flammschutzeigenschaften und Tragekomfort sind heute gemäss dieser Anforderungsprofile zufriedenstellend gelöst. Weder die verwendeten Strickmuster noch das gestrickte Material können zu gewünscht robuster gestrickter Funktionsunterwäsche führen.

Aus CN 208 533 026 U sind flammhemmende, gewirkte oder gewebte Kleidungsstücke mit Hohlformen bekannt, wobei zwei separate Garne verarbeitet werden.

### Darstellung der Erfindung

Die vorliegende Erfindung hat sich zur Aufgabe gestellt eine schwer entflammbare gestrickte Funktionsunterwäsche auszubilden, welche auf den Einsatz unter einem Rennanzug bzw. einem Astronautenanzug optimiert ist und in den Bereichen Festigkeit, Abriebfestigkeit und vor allem Flammschutz verbesserte Eigenschaften aufweist und trotzdem einen höheren Tragekomfort als bekannte Funktionsunterwäsche bietet.

Dieses Ziel wird durch die Wahl und Kombination eines speziellen Garnes und einer optimierten 3D-Strickstruktur erreicht.

Variationen von Merkmalskombinationen bzw. geringfügige Anpassungen der Erfindung sind in der Detailbeschreibung zu finden, in den Figuren abgebildet und in die abhängigen Patentansprüche aufgenommen worden.

### Kurze Beschreibung der Zeichnungen

Weitere Merkmale, Einzelheiten und Vorzüge der Erfindung ergeben sich ebenfalls aus der nachfolgenden Beschreibung leicht abgewandelter Ausführungen der Erfindung, was dem Fachmann teilweise allein aus den Zeichnungen deutlich wird. Es sind dargestellt in
- Figur 1: eine perspektivische Vorderansicht einer gestrickten Funktionsunterwäsche mit mehreren Strickmustern und einem Grundgarn, während
- Figur 2: eine perspektivische Rückansicht der zeigt eine teilweise geschnitten dargestellte Seitenansicht der gestrickten Funktionsunterwäsche aus Figur 1 zeigt.
- Figur 3a: zeigt eine schematische Ansicht in eine einzelne erhaben gestrickte Hohlform auf einer Gestrickoberfläche des Grundgarns.
- Figur 3b: zeigt eine Ausführungsform der 3D-Strickstruktur mit hexagonal angeordneten Hohlformen in einer Aufsicht auf die Gestrickoberfläche, während
- Figur 3c: eine 3D-Strickstruktur mit unterschiedlich parallel zueinander ausgerichteten länglichen Hohlformen und
- Figur 3d: zeigt eine in einem gleichmässigen Rechteckmuster angeordnete Vielzahl von Hohlformen in einer Aufsicht.

### Beschreibung

Die hier vorgestellte gestrickte Funktionsunterwäsche, in der Regel nahtlos und einlagig gestrickt, zumindest in Teilen, wird mit einem speziellen Multifilamentgarn in einer Basisstrickstruktur mindestens entlang mehrerer Bereiche in einer neuartigen 3D-Strickstruktur gestrickt, wobei dieses Multifilamentgarn das Grundgarn der Funktionsunterwäsche bildet und zusätzlich abschnittsweise mit weiteren abweichenden Garnen verstrickt sein kann. Nahtlos gestrickte schlauchförmige Teile der Funktionsunterwäsche werden zu einem Oberteil und einem Unterteil verbunden. Das spezielle Multifilamentgarn kann in einigen Bereichen der Funktionsunterwäsche ausschliesslich verwendet werden und in weiteren Bereichen mit einem zusätzlichen abweichenden Garn während des Strickverfahrens versetzt werden. Die Funktionsunterwäsche ist vor allem flammhemmend ausgebildet.

Da verschiedene Bereiche weniger erhöhten Temperaturen ausgesetzt sind und/oder weitere Funktionen wie Feuchtigkeitsableitung bzw. Atmungsaktivität erwünscht sind, kann das Garngemisch und das Strickmuster in diesen Bereichen abweichen, wie in Figuren 1 und 2 erkennbar.

Das Grundgestrick aus speziellem Multifilamentgarn weist eine 3D-Strickstruktur auf, welche durch das verwendete Strickmuster, auf einer Rundstrickmaschine gestrickt, entsteht.

Die weitere Funktionsstrickstrukturen sind aus dem Multifilamentgarn allein, mit anderen Garnen versetzt oder aus einem abweichenden Garn mit in die Funktionsunterwäsche eingestrickt, wie anhand der unterschiedlich strukturierten und gefärbten Abschnitte in der Funktionsunterwäsche erkennbar. Hier sind die entsprechend abweichende Funktionsstrickstrukturen an den Ellenbogen, der Wirbelsäule, der Brust, den Genitalien und den Kniekehlen eingestrickt.

Diese 3D-Strickstruktur aus dem speziellen Multifilamentgarn umfasst gestrickte Hohlformen mit Lufteinschlüssen, wobei die Hohlformen als längliche, also länger als breite und damit röhrenförmige bzw. schlauchförmige Elemente beim Strickprozess erzeugt worden sind. Diese Hohlformen ragen aufgrund der Lufteinschlüsse und der Röhrenform von einer Gestrickoberfläche weg und bilden damit erhabene Hohlformen. Über die Funktionsunterwäsche verteilt bildet diese 3D-Strickstruktur das Grundgestrick aus dem unten genauer definierten Multifilamentgarn. Eine Mehrzahl von Hohlformen ist dabei bevorzugt homogen und in einem regelmässigen sich wiederholenden Muster über die Funktionsunterwäsche verteilt.

Durch die 3D-Strickstruktur liegen gestrickte Hohlformen mit Lufteinschlüssen, welche in unterschiedlichen Hohlformmustern angeordnet sind, direkt auf der Haut des Benutzers, also zur Hautseite von der Gestrickoberfläche des Grundgarns wegragend. Die Haut des Benutzers ist in Figur 3a mit der dicken schwarzen Linie angedeutet. Diese Hohlformmuster, umfassend eine Mehrzahl von gestrickten Hohlformen, wodurch die 3D-Strickstruktur gebildet wird. Die länglichen Hohlformen und die Gestrickoberfläche werden von dem Multifilamentgarn ausgebildet, wie schematisch in Figur 3a erkennbar. Neben nach unten offenen Hohlformen, können diese auch mit der Gestrickoberfläche verstrickt sein oder einen Teil der Gestrickoberfläche ausbilden, was im Schema von Fig. 3a angedeutet wurde.

Die Mehrzahl der Hohlformen sollte regelmässig auf der Fläche verteilt in mindestens einem Bereich der Funktionsunterwäsche angeordnet sein. In Figur 3b ist eine hexagonale Struktur von Hohlformen mit jeweils einer Hohlform im Zentrum, wie mit dem gestrichelten Sechseck angedeutet, beispielhaft gezeigt. Die Hohlform im Zentrum kann aber auch weggelassen werden. Alle erhabenen Hohlformen weisen in Richtung Hautseite eines Trägers im tragenden Zustand der Funktionsunterwäsche.

In Figur 3c sind länger als in Figur 3b ausgebildete Hohlformen in unterschiedlichen zueinander rotierten Ausrichtungen gezeigt. Auch da sind Lufteinschlüsse in den Hohlformen aber auch in Reihen dazwischen vorteilhaft für die Flammschutzwirkung.

Natürlich bieten sich durch die gestrickte Herstellung vor allem regelmässige Muster an, was anhand eines Rechteckmusters aus einer Vielzahl von Hohlformen in Figur 3d gezeigt ist. Wie angedeutet, kann auch eine Parallelogrammanordnung mit oder ohne zentrische Hohlform definiert werden.

Die einzelnen Hohlformen können beabstandet und fluchtend oder einander berührend oder eben teilweise zusammenhängend wie in Figur 3c gezeigt, erhaben von der Gestrickoberfläche des Grundgarns wegragend angeordnet sein. Wichtig ist die Bildung von Luftkanälen zwischen Gestrickoberfläche und der Haut des Benutzers.

Alle 3D-Strukturen sollten grossflächig, in mindestens einem Bereich der Funktionsunterwäsche verteilt eingestrickt sein, vor allem in Flammen ausgesetzten Bereichen der Funktionsunterwäsche, also bevorzugt in Bereichen, in denen höhere Wärmebelastungen auftreten, wo also die flammhemmende Wirkung besonders gefragt ist.

Die fertige Funktionsunterwäsche wird bevorzugt zum Einsatz unter Rennanzügen oder Astronautenbekleidung von einem Benutzer direkt auf der Haut getragen. Durch die Vergrösserung der Oberfläche, aufgrund der 3D-Strickstruktur, die mit der Luft und dem Körper in Berührung kommt, wird die Hitze- und Flammenbeständigkeit deutlich erhöht. Die speziellen 3D-Strickstruktur schafft ein besseres Mikroklima und steigert die flammhemmende Leistung für einen Fahrer oder einen Astronaut.

Zur Steigerung der Wirkung der fertigen Funktionsunterwäsche ist das verwendete Grundgarn als Multifilamentgarn ausgestaltet, welches aus mindestens 80 bis 120 individuellen Garnfilamenten besteht. Bevorzugt ist die Filamentanzahl der individuellen Garnfilamente im Multifilamentgarn grösser als 100 und liegt besonders bevorzugt bei 115 +/- 5 einzelnen Garnfilamenten in einem Strang des Multifilamentgarns. Das Multifilamentgarn weist aufgrund der hohen Anzahl individueller Garnfilamente eine extrem hohe Festigkeit auf.

Da die Garnfilamente durch Extrudieren erzeugt werden, liegen die mittleren Durchmesser der einzelnen Garnfilamente typisch zwischen 50 Mikrometer und 200 Mikrometern und der mittlere Durchmesser des verarbeiteten Multifilamentgarns typisch zwischen 0.8 mm und 1.6 mm.

Es werden dünnere Multifilamentgarne mit Tex-Werten im Bereich von 50 bis maximale 200 für die Herstellung der vorliegenden Funktionsunterwäsche verwendet. Tex ist eine metrische Einheit und misst das Gewicht in Gramm von 1000 Metern Garn.

Zusätzlich sind die individuellen Garnfilamente bevorzugt miteinander verdrillt oder verflochten, sodass das Multifilamentgarn eine Litzengestaltung aufweist, was den Zusammenhalt der Garnfilamente erhöht und die Gesamtfestigkeit weiter erhöht. Dies kann durch Hochdrehen oder Lufttexturieren oder Luftverwirbeln erreicht werden.

Die chemische Zusammensetzung des resultierenden Multifilamentgarns ist an die Proteinstruktur der Wespenspinnenseide angenähert, was zu robusten und letztlich flammhemmendem Multifilamentgarn führt, welches sich aus den folgenden Garnfilamenten in Gewichtsprozent des resultierenden Multifilamentgarns zusammensetzt:
- 50wt% bis 60wt% Viskosefilament, eine aus Zellulose aufgebaute Chemiefaser, welche auch Reyon oder Rayon genannt wird, bevorzugt > 55wt%, meist bevorzugt 56wt%,
- 20wt% bis 30wt% Aramidfilament, bevorzugt zwischen 20wt% und 25wt%, meist bevorzugt 23wt%, wobei Aramid ein Polyamid mit aromatischen Gruppen in der Hauptkette, bei denen mindestens 85 % der Amidgruppen direkt an zwei aromatische Ringe gebunden sind, definiert ist. Es können meta-Aramide (z.B. Nomex^{®} von DuPont oder Teijinconex^{®} von Teijin Aramid), para-Aramide (z.B. Kevlar^{®} von DuPont) und para-Aramid-Copolymere (Technora^{®} von Teijin Aramid) als Aramid eingesetzt werden.
- 10wt% bis 20wt% Polyamidfilament, bevorzugt zwischen 15wt% und 20wt%, meist bevorzugt 17wt%, wobei als Polyamid bevorzugt PA 6.6= Polyhexamethylenadipinsäureamid und/oder PA 6= Polycaprolactam und/oder PA14= Polytetradecanamid und/oder PA11= Polyaminoundecandisäureamid und/oder PA12= Polylaurinlactam wird.
- 1wt% bis 5wt% Elastanfilament, meist bevorzugt 3wt%, also einem Elastomerfilament, das zu mindestens 85 Gewichtsprozent aus Polyurethan besteht und darum auch mit PUE (für PolyUrethan Elastisch) abgekürzt wird und
- 0.1wt% bis 2wt% Kohlefasern oder Kohlenstofffasern, meist bevorzugt 1wt%
des Gesamtgewichtes des resultierenden Multifilamentgarns mit vorteilhaft 80 bis 120 einzelnen Garnfilamenten aus den verschiedenen Materialien.

Die chemischen und physikalischen Eigenschaften der einzelnen Garnfilamente längs und quer zur Faserlängsrichtung bzw. Faserorientierung sind unterschiedlich, weshalb die einzelnen Garnfilamente und das Multifilamentgarn als anisotrop bezeichnet werden können.

Durch die Beschaffenheit des Multifilamentgarns, die Litzenbildung und die oben beschriebene chemische Zusammensetzung wird eine Wärmeleitung wirksam verhindert und die nur leicht texturierte Oberfläche des Multifilamentgarns bietet kaum Angriffsfläche für Flammen, sodass schon das Multifilamentgarn als solches eine flammhemmende Wirkung aufweist. Dieses flammfeste Multifilamentgarn hat keinen Schmelzpunkt, so dass keine Verbrennungsgefahr durch heissen, flüssigen Kunststoff besteht. Erst bei Temperaturen über 400 °C verkohlt das Material.

Durch die Beschaffenheit des Multifilamentgarns allein kann eine flammhemmende Wirkung erreicht werden. In Kombination des Multifilamentgarns mit oben beschriebenen 3D Strukturen mit der Mehrzahl von Hohlformen, verteilt über die einlagige Funktionsunterwäsche, wird eine flammhemmende Funktionsunterwäsche für Rennfahrer und Astronauten optimiert, erreicht.

Elemente wie Bünde an Armen und Beinen, der Kragenbund und der Hosenbund sind hier nicht in Form des 3D-Gestrickes mit Hohlformen vorgesehen, sondern andersartig, möglicherweise mit Zusatzgarn eingestrickt.

Entlang der gestrickten Beinlängen sind vorteilhaft, komprimierende Bandagen mit eingestrickt, die von dem Multifilamentgarn oder weiteren Garnen oder sogar eingestrickten Silikoneinlagen oder Latexeinlagen gebildet werden. Diese komprimierenden Bandagen umlaufen die Ober- und/oder Unterschenkel spiralförmig und vollständig.

## Patentansprüche

1. Gestrickte Funktionsunterwäsche mit flammhemmender Wirkung aus einem Grundgarn und einer Basisstrickstruktur mindestens entlang einem Bereich der Funktionsunterwäsche, wobei zusätzlich noch mehrere Bereiche mit unterschiedlichen Funktionsstrickstrukturen eingestrickt sind,
**dadurch gekennzeichnet, dass**
die gestrickte einlagige Funktionsunterwäsche mehrheitlich eine mit dem Grundgarn gestrickte 3D-Strickstruktur bildet, welche eine Mehrzahl gestrickter erhabener Hohlformen mit Lufteinschlüssen also röhrenförmig bzw. schlauchförmig und damit länger als breit ausgebildete Hohlformen im Strickprozess eingestrickt umfasst
und das Grundgarn der 3D-Strickstruktur von einem Multifilamentgarn aus
- zwischen 80 und 120 einzelnen Garnfilamenten gebildet ist, und wobei anteilig das Gesamtgewicht des Multifilamentgarns von:
- 50wt% bis 60wt% Viskosefilament, bevorzugt > 55wt%,
- 20wt% bis 30wt% Aramidfilament, bevorzugt 20wt% und 25wt%,
- 10wt% bis 20wt% Polyamidfilament, bevorzugt zwischen 15wt% und 20wt%,
- 1wt% bis 5wt% Elastanfilament, meist bevorzugt 3wt% und
- 0.1wt% bis 2wt% Kohlefasern, bevorzugt 1wt% gebildet ist.

2. Gestrickte Funktionsunterwäsche nach Anspruch 1, wobei die Mehrzahl von Hohlformen homogen und in einem regelmässigen sich wiederholenden Muster über die Funktionsunterwäsche verteilt ist.

3. Gestrickte Funktionsunterwäsche nach einem der vorhergehenden Ansprüche, wobei die gestrickten erhabenen Hohlformen mit Lufteinschlüssen im Tragezustand der Funktionsunterwäsche zur Hautseite eines Trägers von einer Gestrickoberfläche des Grundgarns ragend orientiert eingestrickt sind.

4. Gestrickte Funktionsunterwäsche nach einem der vorhergehenden Ansprüche, wobei zumindest Teile der Funktionsunterwäsche und die Mehrzahl von Hohlformen im Strickprozess auf einer Rundstrickmaschine nahtlos eingestrickt sind.

5. Gestrickte Funktionsunterwäsche nach einem der vorhergehenden Ansprüche, wobei die Hohlformen mit Lufteinschlüssen der gestrickten 3D-Strickstruktur, in einer hexagonalen Struktur von Hohlformen mit oder ohne jeweils einer Hohlform im Zentrum angeordnet sind.

6. Gestrickte Funktionsunterwäsche nach einem der vorhergehenden Ansprüche, wobei das Multifilamentgarn 115 (+/-5) einzelne Garnfilamente umfasst.

7. Flammhemmendes Multifilamentgarn,
**dadurch gekennzeichnet, dass** das Multifilamentgarn aus zwischen 80 und 120 einzelnen Garnfilamenten gebildet ist, wobei die Garnfilamente folgende Anteile in Gewichtsprozent am resultierenden Multifilamentgarn ausmachen:
- 50wt% bis 60wt% Viskosefilament, bevorzugt > 55wt%,
- 20wt% bis 30wt% Aramidfilament, bevorzugt 20wt% und 25wt%,
- 10wt% bis 20wt% Polyamidfilament, bevorzugt zwischen 15wt%
und 20wt%,
- 1wt% bis 5wt% Elastanfilament, meist bevorzugt 3wt%
und
- 0.1wt% bis 2wt% Kohlefasern, bevorzugt 1wt%.

8. Flammhemmendes Multifilamentgarn nach Anspruch 7, wobei das Multifilamentgarn 115 (+/-5) einzelne Garnfilamente umfasst.

9. Flammhemmendes Multifilamentgarn nach Anspruch 7 oder 8, wobei die mittleren Filamentdurchmesser der einzelnen Garnfilamente zwischen 50 Mikrometer und 200 Mikrometern liegen und die individuellen Garnfilamente miteinander verdrillt oder verflochten sind, sodass das Multifilamentgarn eine Litzengestaltung aufweist.

10. Flammhemmendes Multifilamentgarn nach einem der Ansprüche 7 bis 9, wobei die mittleren Durchmesser des verarbeiteten Multifilamentgarns zwischen 0.8 mm und 1.6 mm liegen.

11. Flammhemmendes Multifilamentgarn nach einem der Ansprüche 7 bis 10, welches Tex-Werten zwischen 50 bis 200 Tex aufweist.

## Claims

1. Knitted functional underwear with a flame-retardant effect made of a base yarn and a basic knit structure along at least one area of the functional underwear, whereby several areas with different functional knit structures are also knitted in,
**characterized by the fact that**
the knitted single-layer functional underwear forms a 3D knitting structure knitted with the base yarn, which comprises a plurality of knitted raised hollow shapes with air pockets, i.e. tubular or tubular and thus knitted in longer than broadly formed hollow shapes knitted in the knitting process
and the basic yarn of the 3D knitting structure is formed from a multifilament yarn of
- between 80 and 120 individual yarn filaments, and where proportionately the total weight of the multifilament yarn of:
- 50wt% to 60wt% viscose filament, preferably > 55wt%,
- 20wt% to 30wt% aramid filament, preferably 20wt% and 25wt%,
- 10wt% to 20wt% polyamide filament, preferably between 15wt% and 20wt%,
- 1wt% to 5wt% elastane filament, usually preferably 3wt%
and
- 0.1wt% to 2wt% carbon fiber, preferably 1wt%.

2. Knitted functional underwear according to claim 1, wherein the plural of hollow forms is homogeneous and distributed over the functional underwear in a regular repeating pattern.

3. Knitted functional underwear according to one of the preceding claims, wherein the knitted raised hollow forms with air pockets are knitted in the wearing state of the functional underwear in a protruding orientation towards the skin side of a carrier from a knitted surface of the base yarn.

4. Knitted functional underwear according to one of the preceding claims, wherein at least parts of the functional underwear and the majority of hollow forms are seamlessly knitted in the knitting process on a circular knitting machine.

5. Knitted functional underwear according to any of the preceding claims, wherein the hollow forms with air pockets of the knitted 3D knitted structure, arranged in a hexagonal structure of hollow forms with or without a hollow form in the center.

6. Knitted functional underwear according to any of the preceding claims, wherein the multifilament yarn comprises 115 (+/-5) individual yarn filaments.

7. Flame retardant multifilament yarn,
**characterized by the fact that** the multifilament yarn is made up of between 80 and 120 individual yarn filaments, with the yarn filaments accounting for the following proportions by weight of the resulting multifilament yarn:- 50wt% to 60wt% viscose filament, preferably > 55wt%,- 20wt% to 30wt% aramid filament, preferably 20wt% and 25wt%,
- 10wt% to 20wt% polyamide filament, preferably between 15wt% and 20wt%,- 1wt% to 5wt% elastane filament,
usually preferably 3wt% and - 0.1wt% to 2wt% carbon fibers, preferably 1wt%.

8. Flame-retardant multifilament yarn according to claim 7,
wherein the multifilament yarn comprises 115 (+/-5) individual yarn filaments.

9. Flame-retardant multifilament yarn according to claim 7 or 8, wherein the mean filament diameters of the individual yarn filaments are between 50 microns and 200 microns and the individual yarn filaments are twisted or intertwined with each other so that the multifilament yarn has a strand design.

10. Flame-retardant multifilament yarn according to any one of claims 7 to 9, wherein the mean diameters of the processed multifilament yarn are between 0.8 mm and 1.6 mm.

11. Flame-retardant multifilament yarn according to one of claims 7 to 10, which has Tex values between 50 and 200 Tex.

## Revendications

1. Sous-vêtements fonctionnels tricotés avec un effet ignifuge, faits d'un fil de base et d'une structure tricotée basique sur au moins une zone du sous-vêtement fonctionnel, où plusieurs zones avec différentes structures fonctionnelles sont également tricotées,
**caractérisée par le fait que**
les sous-vêtements fonctionnels tricotés à une seule couche forment une structure de tricot 3D tricotée avec le fil de base, qui comprend une pluralité de formes creuses en relief tricotées avec des poches d'air, c'est-à-dire tubulaires ou en forme tubulaire, tricotées donc en formes creuses plus longues que les formes creuses largement formées lors du tricot
et le fil de base de la structure de tricot 3D est formé d'un fil multifilament de
- entre 80 et 120 filaments individuels, où proportionnellement le poids total du fil multifilament est :
- Filament de viscose de 50 % à 60 % en poids, de préférence > 55 % de poids en poudre %.
- Filament d'aramide, de 20 à 30 % en poudre, de préférence 20 % et 25 % en poids et 25 %.
- Filament de polyamide de 10 à 20 % de pouvoir, de préférence entre 15 % et 20 % de polyamide,
- Filament d'élastane de 1 % à 5 poids en poids, généralement de préférence 3 % en poids et
- 0,1 % en poids à 2 % en fibre de carbone, de préférence 1 %.

2. Sous-vêtements fonctionnels tricotés selon la revendication 1, où le pluriel des formes creuses est homogène et réparti sur le sous-vêtement fonctionnel selon un motif régulier et répétitif.

3. Sous-vêtements fonctionnels tricotés selon l'une des affirmations précédentes, où les formes creuses en relief tricotées avec des poches d'air sont tricotées dans l'état d'usure du sous-vêtement fonctionnel, dans une orientation saillante vers le côté peau d'un porte-bébé à partir d'une surface tricotée du fil de base.

4. Sous-vêtements fonctionnels tricotés selon l'une des affirmations précédentes, où au moins une partie des sous-vêtements fonctionnels et la majorité des formes creuses sont tricotés sans couture lors du tricot sur une machine à tricoter circulaire.

5. Sous-vêtements fonctionnels tricotés selon l'une des affirmations précédentes, où les formes creuses avec des poches d'air de la structure tricotée en 3D sont disposées en une structure hexagonale de formes creuses avec ou sans forme creuse au centre.

6. Sous-vêtements fonctionnels tricotés selon l'une des affirmations précédentes, où le fil multifilament comprend 115 (+/-5) filaments individuels.

7. Fil multifilament ignifuge,
**caractérisée par le fait que** Le fil multifilament est composé de 80 à 120 filaments individuels, les filaments de fil représentant les proportions suivantes en poids du fil multifilament résultant : Filament de viscose de 50 % à 60 % de poids en poids, de préférence > 55 % de poids en poids,
Filament d'aramide, de 20 à 30 % en wt, de préférence 20 % et 25 % en poids, Filament de polyamide de 10 à 20 % en poids de pouvoir, de préférence entre 15 % et 20 % en poids Filament d'élasttane de 1 à 5 % en wt, généralement de préférence 3 % et - Fibres de carbone de 0,1 % à 2 % en poids, de préférence 1 %.

8. Fil multifilament ignifuge selon la revendication 7, où le fil multifilament comprend 115 (+/-5) filaments individuels.

9. Fil multifilament ignifuge selon la revendication 7 ou 8, où le diamètre moyen des filaments individuels se situe entre 50 microns et 200 microns et les filaments individuels sont torsadés ou entrelacés entre eux, de sorte que le fil multifilament a un design en fil.

10. Fil multifilament ignifuge selon l'une des revendications 7 à 9, où les diamètres moyens du fil multifilament traité sont compris entre 0,8 mm et 1,6 mm.

11. Fil multifilament ignifuge selon l'une des revendications 7 à 10, avec des valeurs de Tex comprises entre 50 et 200 Tex.
